# EUROPÄISCHE PATENTSCHRIFT

(11) **EP 1 127 958 B1**
(45) Veröffentlichungstag und Bekanntmachung des Hinweises auf die Patenterteilung: **18.07.2007**
(21) Anmeldenummer: 01102134.2
(22) Anmeldetag: 01.02.2001
(51) Int. Cl.: C23C 26/02, C23C 24/10

(54) **Verfahren zum Laserbeschichten einer Oberfläche**
Process for coating a surface
Procédé de revêtement d'une surface

(30) Priorität: 26.02.2000 DE 10009133
(43) Veröffentlichungstag der Anmeldung: 29.08.2001
(73) Patentinhaber: Volkswagen Aktiengesellschaft, 38436 Wolfsburg (DE)
(72) Erfinder: Heinemann, Rolf, Dipl.-Ing., 38165 Lehre (DE); Heider, Thomas, Dipl.-Ing., 38448 Wolfsburg (DE); Färber, Klaus, Dipl.-Ing., 38158 Gifhorn (DE)

(56) Entgegenhaltungen:
- EP-A- 0 176 803
- EP-A- 0 411 322
- EP-A- 0 573 928
- EP-A- 0 622 476
- EP-A- 0 745 450
- EP-A- 0 837 152
- WO-A-99/55470
- DE-A- 3 936 479
- DE-C- 19 629 332
- US-A- 4 732 778
- US-A- 5 137 792
- PATENT ABSTRACTS OF JAPAN vol. 013, no. 061 (C-567), 10. Februar 1989 (1989-02-10) & JP 63 250450 A (MITSUBISHI HEAVY IND LTD), 18. Oktober 1988 (1988-10-18)

## Beschreibung

Die Erfindung betrifft ein Verfahren zum Laserbeschichten einer Oberfläche, insbesondere einer Innenfläche einer zylinderförmigen Bohrung eines Bauteils, insbesondere eines Aluminium-Zylinderkurbelgehäuses einer Brennkraftmaschine.

Die für Zylinderkurbelgehäuse vorwiegend eingesetzten untereutektischen Aluminium-Silizium-Legierungen sind aufgrund des zu geringen Anteils der verschleißfesten Siliziumphase für die tribologische Beanspruchung des Systems Kolben-Kolbenring-Zylinderlaufbahn ungeeignet. Übereutektische Legierungen, z.B. die Legierung AlSi₇Cu₄Mg, besitzen einen ausreichenden Anteil an Siliziumkristalliten. Dieser harte, verschleißbeständige Gefügebestandteil wird durch chemische und/oder mechanische Bearbeitungsstufen gegenüber der aus dem Aluminiummischkristall bestehenden Matrix hervorgehoben und bildet einen erforderlichen Tragflächenanteil. Nachteilig wirkt sich jedoch die gegenüber den untereutektischen und naheutektischen Legierungen mangelhafte Vergießbarkeit, die schlechte Bearbeitbarkeit und die hohen Kosten für diese Legierung aus.

Eine Möglichkeit zur Umgehung dieses Nachteils ist das Eingießen von Laufbuchsen aus verschleißbeständigem Material wie z.B. Grauguß- und übereutektischen Aluminiumlegierungen. Problematisch ist hier jedoch die Verbindung zwischen Buchse und Umguß, welcher alleine durch eine mechanische Verzahnung gewährleistet wird. Durch Einsatz eines porösen keramischen Buchsenwerkstoffs ist es möglich, beim Gießprozeß diesen zu infiltrieren und zu einer stofflichen Verbindung zu gelangen. Dazu ist eine langsame Formfüllung sowie die Anwendung von hohem Druck erforderlich, was die Wirtschaftlichkeit des Verfahrens erheblich herabsetzt.

Alternativ werden unter- und naheutektischen Legierungen ais galvanische Beschichtungen direkt auf die Laufbahnen aufgebracht. Dies ist jedoch teuer und tribochemisch nur ungenügend beständig. Eine weitere Alternative bilden thermische Spritzschichten, welche ebenfalls direkt auf die Laufflächen appliziert werden. Die Haftfestigkeit dieser Schichten ist jedoch aufgrund einer alleinigen mikromechanischen Verklammerung nur ungenügend.

Es wurde daher bereits vorgeschlagen, die Oberflächenmodifikationen Umschmelzen, Einlegieren, Dispergieren und Beschichten durch den Einsatz eines Lasers auszuführen, wie beispielsweise aus der DE 196 43 029 A1 oder der EP 0 950 461 A2 bekannt. Hierbei wird ein zu bearbeitender Hohlkörper, welcher zylinderförmig mit einer rotationssymmetrischen Zylinderachse ausgebildet ist, ortsfest gehalten und eine Umlenkoptik für den Laserstrahl sowie eine Zuführung für Legierungspulver rotiert und gleichzeitig entlang der Zylinderachse vorgeschoben. Der auf die Oberfläche des zu bearbeitenden Körpers fallende Laserstrahl erzeugt an der Zylinderwand im Bereich einer Kolbenlauffläche ein Schmelzbad, in welches hier vorzugsweise Silizium oder andere Hartstoffe eingebracht werden, um eine verschleißfeste, tribologisch geeignete Lauffläche zu erhalten. Bei derartigen bekannten Verfahren ist es jedoch nachteilig, daß eine relativ hohe Bearbeitungsdauer und Laserenergie erforderlich ist, wodurch sich die Herstellung von beispielsweise Zylinderkurbelgehäusen aufwendig und kostenintensiv gestaltet.

Die US-A-5,137,792 offenbart einen Schichtwerkstoff mit einer Funktionsschicht, welche zur Homogenisierung durch einen Laserstrahl partiell stark erhitzt und schnell wieder abgekühlt wird. Dadurch wird die Funktionsschicht in einem dünnen Oberflächenbereich von einer zunächst heterogenen Struktur in eine quasi amorphe Struktur überführt.

In EP-A-0176803 wird ein Verfahren beschrieben, bei welchem die Randschicht eines Werkstücks mit einem härtenden Material, z.B. Silizium, bestrichen und anschließend derart aufgeschmolzen wird, daß das härtende Material in die Randschicht gelangt.

In der US-A-4,732,778 wird ein Verfahren zur Beschichtung einer Aluminiumlegierung beschrieben. Hierzu wird in einem ersten Schritt eine Pulvermischung, bestehend aus einem keramischen Pulver eines Metallkarbids (Hartkomponente) und aus einem metallischen Pulver, das Silizium und ein metallisches Element aufweist, auf einen zu beschichtenden Grundkörper aus Aluminiumlegierung aufgebracht. In einem zweiten Schritt wird diese Pulvermischung durch einen Laser derart erhitzt, daß sowohl das metallene Pulver der Pulvermischung ais auch die Oberfläche des Aluminiumgrundkörpers schmelzen und dadurch die Pulvermischung und die Oberfläche des Alumniumgrundkörpers vereinigt werden.

Der vorliegenden Erfindung liegt daher die Aufgabe zugrunde, ein Verfahren der obengenannten Art dahingehend zu verbessern, daß eine Laserbeschichtungsrate erhöht bzw. eine Bearbeitungsdauer verkürzt wird.

Diese Aufgabe wird erfindungsgemäß durch ein Verfahren der o.g. Art mit den in Anspruch 1 angegebenen Merkmalen gelöst. Vorteilhafte Ausgestaltungen der Erfindung sind in den abhängigen Ansprüchen angegeben.

Dazu ist es erfindungsgemäß vorgesehen, daß ein Grundwerkstoff der Oberfläche mittels eines Laserstrahls zu einem lokalen Schmelzbad aufgeschmolzen und zeitlich sowie örtlich von einem Auftreffpunkt des Laserstrahls beabstandet nachfolgend, wie in Fig. 1 dargestellt, zwecks Bildung einer tribologisch geeigneten Oberfläche ein eine Hartkomponente aufweisendes Legierungspulver in das Schmelzbad eingebracht wird und das Schmelzbad derart gebildet wird bzw. die Hartkomponente des Legierungspulvers derart gewählt wird, dass die Hartkomponente des Legierungspulvers in dem Schmelzbad nicht oder nur teilweise aufgeschmolzen wird, so dass diese Hartkomponente vollständig oder wenigstens teilweise im festen Aggregatzustand in den Grundwerkstoff eingebettet wird, wobei das Legierungspulver wenigstens eine weitere Komponente umfasst, die im Schmelzbad vollständig aufgeschmolzen wird.

Dies hat den Vorteil, daß bei erhöhtem Laserbearbeitungsvorschub und geringerer Laserbearbeitungszeit die Wirtschaftlichkeit der Laseroberflächenbearbeitung erhöht wird. Dadurch steht ein Verfahren mit erhöhter Beschichtungs- bzw. Einlegierungsleistung zur Verfügung, wobei eine Beschichtungsrate bei der Laseroberflächenbearbeitung von Innenflächen, wie beispielsweise Rohren, insbesondere von Leichtmetall-Zylinderkurbelgehäusen, wie beispielsweise Aluminium-Zylinderkurbelgehäusen, verbessert ist.

Zweckmäßigerweise wird der Grundwerkstoff derart aufgeschmolzen, daß das Legierungspulvereinlegiert oder auftragsgeschweißt wird.

Dadurch, daß das Legierungspulver oder wenigstens eine Komponente des Legierungspulvers vor dem Einbringen in das Schmelzbad vorgewärmt wird, kann das Verfahren mit niedrigerer Laserenergie bzw. schneller durchgeführt werden, da der Laserstrahl nicht mehr die vollständige Energie zum Aufschmelzen oder Anschmelzen bestimmter Anteile des Legierungspulvers aufbringen muß.

Dadurch, daß vor dem Erzeugen des Schmelzbades der Grundwerkstoff vorgewärmt wird, kann das Verfahren mit niedrigerer Laserenergie bzw. schneller durchgeführt werden, da der Laserstrahl nicht mehr die vollständige Energie zum Aufschmelzen des Grundwerkstoffes aufbringen muß.

Beispielsweise wird der Grundwerkstoff mit einer Tiefe von ≤ 0,2 mm zum Schmelzbad aufgeschmolzen. Hier kann z.B. als wenigstens eine Komponente des Legierungspulvers Silizium mit einer Teilchengröße von 35 µm bis 100 µm, vorzugsweise 50 µm, gewählt werden.

Verschiedenste Einlegierungs-, Dispergierungs- und Auftragsstrukturen erzielt man dadurch, daß ein Laserbrennpunkt oder Schmelzpunkt in einem vorbestimmten Muster über die Innenfläche geführt wird.

Zweckmäßigerweise wird ein Laserbrennpunkt mit einer Vorschubgeschwindigkeit ≥ 4000 mm/min bewegt.

In einer bevorzugten Ausführungsform wird ein Laserbrennpunkt über die Oberfläche einer Zylinderbohrung eines Kurbelgehäuses für einen Kolben mit Kolbenringen zum Ausbilden einer Lauffläche für den Kolben in der Zylinderbohrung derart geführt, daß sich in axialer Richtung ein vorbestimmter Abstand zwischen mit einer Laserspurbreite aufgeschmolzenen Bereichen der Oberfläche ergibt, wobei dieser Abstand gleich groß oder größer als eine Dicke der Kolbenringe gewählt wird.

Für eine vollständige Abdeckung einer Lauffläche eines Kolbens in der Zylinderbohrung wird ein Laserbrennpunkt über die Oberfläche einer Zylinderbohrung eines Kurbelgehäuses für einen Kolben zum Ausbilden einer Lauffläche für den Kolben in der Zylinderbohrung geführt, wobei bis ca. 2 mm oberhalb eines OT des Kolbens in der Zylinderbohrung und bis ca. 2 mm unterhalb eines UT des Kolbens in der Zylinderbohrung beschichtet wird.

In vorteilhafter Weise wird ein Laserbrennpunkt über die Oberfläche einer Zylinderbohrung eines Kurbelgehäuses für einen Kolben zum Ausbilden einer Lauffläche für den Kolben in der Zylinderbohrung geführt, wobei unterhalb eines UT des Kolbens in der Zylinderbohrung in einem Bereich eines Kolbenanschlages bzw. in einem Bereich in dem der Kolben seine Anlage wechselt, eine punktförmige, linienförmige oder flächenhafte Beschichtung ausgebildet wird.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnungen. Diese zeigen in
- Fig. 1: eine Prinzipdarstellung einer Laseroberflächenbeschichtung,
- Fig. 2: eine Laserbeschichtung einer Oberfläche mit flacher Einlegierung eines Legierungspulvers in schematischer Schnittansicht und
- Fig. 3: eine Laserbeschichtung einer Oberfläche mit tiefer Einlegierung eines Legierungspulvers in schematischer Schnittansicht.

Fig. 1 veranschaulicht schematisch das Grundprinzip einer Laseroberflächenbearbeitung eines Grundwerkstoffes 10 an einer Oberfläche 12 mittels eines Laserstrahls 14, der in Vorschubrichtung 16 bewegt wird. Der Laserstrahl 14 schmilzt den Grundwerkstoff 10 zu einem Schmelzbad 18 auf, in das ein entsprechendes Legierungspulver 20 eingebracht wird. Üblicherweise wird das Legierungspulver 20 in dem Schmelzbad 18 aufgeschmolzen und bildet zusammen mit dem Grundwerkstoff 10 eine Matrix aus. In einem Bereich 22 ist dann schließlich die Matrix erstarrt und bildet beispielsweise eine tribologisch geeignete Oberfläche in Form einer Lauffläche an einer Zylinderwand für einen Kolben in einem Zylinderkurbelgehäuse einer Brennkraftmaschine.

Das Legierungspulver 20 setzt sich beispielsweise aus ein oder mehreren Komponenten k₁, k₂, ....kₙ zusammen. Der Schmelzpunkt der Matrix T_{S}(M) ist bei einer Einlegierung, bei der das Pulver vollständig aufgeschmolzen ist, kleiner als der Schmelzpunkt des Grundwerkstoffes T_{S}(G), wobei T_{S}(M) = T_{S}(k₁,k₂, ... kₙ + G) (siehe Fig. 1).

Erfindungsgemäß wird nun eine hohe Laserbeschichtungsrate durch die Wahl der geeigneten Komponenten k des Legierungspulvers 20 und durch eine geeignete Festlegung des Schmelzgrades des Schmelzbades 18 erreicht, wobei wenigstens eine Komponente k₁ des Legierungspulvers 20 nicht oder nur teilweise angeschmolzen wird und der Grundwerkstoff 10 ggf. zusammen mit angeschmolzenen Komponenten k₂,...kₙ des Legierungspulvers 20 die metallische Matrix M der so gebildeten Schicht 22 bildet. Die nicht angeschmolzene Komponente k₁ wird dabei im festen Aggregatzustand in die Matrix eingebettet. Mit anderen Worten wird eine oder werden mehrere Komponenten des Legierungspulvers 20 nicht oder nur teilweise angeschmolzen und weitere Komponenten des Legierungspulvers 20, die idealerweise niedrig schmelzend sind bzw. mit dem Grundwerkstoff 10 eine niedrig schmelzende Legierung bilden, werden vollständig aufgeschmolzen.

Bei der in Fig. 2 schematisch dargestellten Laseroberflächenbehandlung des Grundwerkstoffes 10 erfolgt eine flache Einlegierung eines Legierungspulvers mit zwei oder n-Komponenten, wobei die Komponente k₁ 24 des Legierungspulvers 20 im Schmelzbad 18 nicht angeschmolzen wird. Die Matrix M setzt sich hierbei lediglich aus den angeschmolzenen Komponenten k₂ des Legierungspulvers 20 zusammen mit dem Grundwerkstoff G 10 zusammen: M = k₂ + G. Hierbei ist die Energie des Laserstrahls 14 bzw. sind die Komponenten k des Legierungspulvers derart gewählt, daß sich folgendes Relationen bezüglich jeweiliger Schmelzpunkte T_{S} ergeben: ${T}_{S} \left({k}_{1}\right) > {T}_{S} \left(G\right) , {T}_{S} \left({k}_{2}\right) , ⋯ {T}_{S} \left({k}_{n}\right)$
oder ${T}_{S} \left({k}_{1}\right) > {T}_{S} \left(G\right) .$

Mit anderen Worten wird die Komponente k₁ im festen Aggregatzustand, ohne jemals aufgeschmolzen zu werden, in die Matrix M eingebettet. Bedingt dadurch, daß eine oder mehrere Komponenten k₂...kₙ des Legierungspulvers 20 nicht oder nur teilweise aufgeschmolzen werden müssen, ist eine geringere Energiemenge notwendig. Folglich kann bei gleichbleibender Laserausgangsleistung der Vorschub 16 der Laseroberflächenbearbeitung erhöht oder der Fokus an der Oberfläche 12 vergrößert werden, so daß die Beschichtungsrate erhöht und Fertigungszeit reduziert ist.

Zur weiteren Erhöhung der Laserbearbeitungsrate wird erfindungsgemäß vorgeschlagen, den Grundwerkstoff 10 und/oder wenigstens eine Komponente k des Legierungspulvers 20 vorzuwärmen, da im Normalfall ein Teil der Laserleistung des Laserstrahles 14 zum Erwärmen des Grundwerkstoffes 10 benötigt wird.

Eine typische Vorschubgeschwindigkeit 16 des Laserstrahles 14 auf der Oberfläche 12 beträgt, beispielsweise bezogen auf den Umfang einer zylinderförmigen Bohrung, 4000 mm/min oder mehr.

Fig. 3 veranschaulicht eine Laseroberflächenbehandlung der Oberfläche 12 mit Grundwerkstoff 10 mittels Laserstrahl 14 mit einer Einlegierung eines Legierungspulvers mit zwei oder n-Komponenten. Hierbei sind die Verhältnisse betreffend der Schmelzpunkte T_{S} der nicht aufgeschmolzenen Komponente k₁ des Legierungspulvers, des Grundwerkstoffes G 10 und der übrigen Komponenten k₂ ... kₙ analog, wie oben in bezug auf Fig. 2 beschrieben, gewählt. Lediglich die Laserleistung ist derart gewählt, daß das Schmelzbad 18 eine größere Eindringtiefe in den Grundwerkstoff 10 aufweist. Die Komponente k₁ 24 wird wiederum unaufgeschmolzen im festen Aggregatzustand in die Matrix M eingebettet. Diese Art der Laseroberflächenbehandlung bezeichnet man als Einlegieren, während die Bearbeitung gemäß Fig. 2 üblicherweise als Auftragsschweißen bezeichnet wird.

### BEZUGSZEICHENLISTE

- 10: Grundwerkstoff
- 12: Oberfläche
- 14: Laserstrahl
- 16: Vorschubrichtung
- 18: Schmelzbad
- 20: Legierungspulver
- 22: erstarrter Bereich
- 24: Komponente K₁ des Legierungspulvers

## Patentansprüche

1. Verfahren zum Laserbeschichten einer tribologisch beanspruchten Oberfläche, insbesondere einer Innenfläche einer zylinderförmigen Bohrung eines Bauteils aus einem mittels eines Laserstrahls aufschmelzbaren Grundwerkstoff, insbesondere eines Aluminium-Zylinderkurbelgehäuses einer Brennkraftmaschine, wobei ein Grundwerkstoff der Oberfläche mittels eines Laserstrahls zu einem lokalen Schmelzbad aufgeschmolzen und zeitlich sowie örtlich von einem Aufftreffpunkt des Laserstrahls beabstandet nachfolgend, wie in Fig. 1 dargestellt, zwecks Bildung einer tribologisch geeigneten Oberfläche ein eine Hartkomponente aufweisendes Legierungspulver in das Schmelzbad eingebracht wird und das Schmelzbad derart gebildet wird bzw. die Hartkomponente des Legierungspulvers derart gewählt wird, dass die Hartkomponente des Legierungspulvers in dem Schmelzbad nicht oder nur teilweise aufgeschmolzen wird, so dass diese Hartkomponente vollständig oder wenigstens teilweise im festen Aggregatzustand in den Grundwerkstoff eingebettet wird, wobei
das Legierungspulver wenigstens eine weitere Komponente umfasst, die im Schmelzbad vollständig aufgeschmolzen wird.

2. Verfahren nach Anspruch 1, **dadurch gekennzeichnet, daß** der Grundwerkstoff derart aufgeschmolzen wird, daß das Legierungspulver einlegiert oder auftragsgeschweißt wird.

3. Verfahren nach einem der vorhergehenden Ansprüche, **dadurch gekennzeichnet, daß** das Legierungspulver oder wenigstens eine Komponente des Legierungspulvers vor dem Einbringen in das Schmelzbad vorgewärmt wird.

4. Verfahren nach einem der vorhergehenden Ansprüche, **dadurch gekennzeichnet, daß** vor dem Erzeugen des Schmelzbades der Grundwerkstoff vorgewärmt wird.

5. Verfahren nach einem der vorhergehenden Ansprüche, **dadurch gekennzeichnet, daß** der Grundwerkstoff mit einer Tiefe von ≤ 0,2 mm zum Schmelzbad aufgeschmolzen wird.

6. Verfahren nach einem der vorhergehenden Ansprüche, **dadurch gekennzeichnet, daß** als wenigstens eine Komponente des Legierungspulvers Silizium mit einer Teilchengröße von 35 µm bis 100 µm, vorzugsweise 50 µm, gewählt wird.

7. Verfahren nach einem der vorhergehenden Ansprüche, **dadurch gekennzeichnet, daß** ein Laserbrennpunkt oder Schmelzpunkt in einem vorbestimmten Muster über die Innenfläche geführt wird.

8. Verfahren nach einem der vorhergehenden Ansprüche, **dadurch gekennzeichnet, daß** ein Laserbrennpunkt mit einer Vorschubgeschwindigkeit ≥ 4000 mm/min bewegt wird.

9. Verfahren nach einem der vorhergehenden Ansprüche, **dadurch gekennzeichnet, daß** ein Laserbrennpunkt derart über die Oberfläche einer Zylinderbohrung eines Kurbelgehäuses für einen Kolben mit Kolbenringen zum Ausbilden einer Lauffläche für den Kolben in der Zylinderbohrung geführt wird, daß sich in axialer Richtung ein vorbestimmter Abstand zwischen mit einer Laserspurbreite aufgeschmolzenen Bereichen der Oberfläche ergibt, wobei dieser Abstand gleich groß oder größer als eine Dicke der Kolbenringe gewählt wird.

10. Verfahren nach einem der vorhergehenden Ansprüche, **dadurch gekennzeichnet, daß** ein Laserbrennpunkt über die Oberfläche einer Zylinderbohrung eines Kurbelgehäuses für einen Kolben zum Ausbilden einer Lauffläche für den Kolben in der Zylinderbohrung geführt wird, wobei bis ca. 2 mm oberhalb eines OT des Kolbens in der Zylinderbohrung und bis ca. 2 mm unterhalb eines UT des Kolbens in der Zylinderbohrung beschichtet wird.

11. Verfahren nach einem der vorhergehenden Ansprüche, **dadurch gekennzeichnet, daß** ein Laserbrennpunkt über die Oberfläche einer Zylinderbohrung eines Kurbelgehäuses für einen Kolben zum Ausbilden einer Lauffläche für den Kolben in der Zylinderbohrung geführt wird, wobei unterhalb eines UT des Kolbens in der Zylinderbohrung in einem Bereich eines Kolbenanschlages bzw. in einem Bereich in dem der Kolben seine Anlage wechselt, eine punktförmige, linienförmige oder flächenhafte Beschichtung ausgebildet wird.

## Claims

1. Method for laser coating a tribologically stressed surface, in particular an inner face of a cylindrical bore of a component made of a base material meltable by means of a laser beam, in particular an aluminium cylinder crankcase of a combustion engine, the base material of the surface being melted by means of a laser beam to form a local melt bath and, for the purpose of forming a tribologically suitable surface, an alloy powder comprising a hard component subsequently being introduced into the melt bath separately in time as well as in position from an incidence point of the laser beam, as represented in Fig. 1, and the melt bath being formed or the hard component of the alloy powder being selected so that the hard component of the alloy powder is not melted or is only partially melted in the melt bath, so that this hard component is fully or at least partially embedded in the solid aggregate state into the base material, wherein the alloy powder comprises at least one further component which is fully melted in the melt bath.

2. Method according to Claim 1, **characterized in that** the base material is melted so that the alloy powder is inlaid or deposition-welded.

3. Method according to one of the preceding claims, **characterized in that** the alloy powder or at least one component of the alloy powder is preheated before introduction into the melt bath.

4. Method according to one of the preceding claims, **characterized in that** the base material is preheated before the melt bath is generated.

5. Method according to one of the preceding claims, **characterized in that** the base material is melted to a depth of ≤ 0.2 mm to form the melt bath.

6. Method according to one of the preceding claims, **characterized in that** silicon with a particle size of from 35 µm to 100 µm, preferably 50 µm, is selected as at least one component of the alloy powder.

7. Method according to one of the preceding claims, **characterized in that** a laser focal point or melting point is guided in a predetermined pattern over the inner face.

8. Method according to one of the preceding claims, **characterized in that** a laser focal point is moved with a rate of advance ≥ 4000 mm/min.

9. Method according to one of the preceding claims, **characterized in that** a laser focal point is guided over the surface of a cylinder bore of a crankcase for a piston with piston rings in order to form a running face for the piston in the cylinder bore, in such a way as to achieve a predetermined distance in the axial direction between regions of the surface which are melted by a laser track width, this distance being selected to be equally large as or greater than a thickness of the piston rings.

10. Method according to one of the preceding claims, **characterized in that** a laser focal point is guided over the surface of a cylinder bore of a crankcase for a piston in order to form a running face for the piston in the cylinder bore, coating being carried out up to about 2 mm above top dead centre of the piston in the cylinder bore and up to about 2 mm below bottom dead centre of the piston in the cylinder bore.

11. Method according to one of the preceding claims, **characterized in that** a laser focal point is guided over the surface of a cylinder bore of a crankcase for a piston in order to form a running face for the piston in the cylinder bore, a point-like, linear or two-dimensional coating being applied below bottom dead centre of the piston in the cylinder bore, in a region of a piston stop or in a region in which the piston changes its bearing position.

## Revendications

1. Procédé pour le revêtement au laser d'une surface sollicitée par tribologie, en particulier d'une face intérieure d'un alésage cylindrique d'un composant en un matériau de base fusible au moyen d'un faisceau laser, en particulier d'un bloc moteur en aluminium d'un moteur à combustion interne, dans lequel un matériau de base de la surface est fondu en un bain de fusion local au moyen d'un faisceau laser et ensuite, avec un décalage temporel et local par rapport à un point d'impact du faisceau laser, comme cela est représenté dans la Figure 1, pour la formation d'une surface tribologiquement appropriée, une poudre d'alliage contenant un constituant dur est introduite dans le bain de fusion et le bain de fusion est formé de telle manière, ou le constituant dur de la poudre d'alliage est choisi de telle manière que le constituant dur de la poudre d'alliage ne fonde pas ou ne fonde que partiellement dans le bain de fusion, de sorte que ce constituant dur soit noyé totalement ou au moins partiellement à l'état d'agrégat solide dans le bain de fusion, dans lequel la poudre d'alliage contient au moins un autre constituant, qui est complètement fondu dans le bain de fusion.

2. Procédé selon la revendication 1, **caractérisé en ce que** le matériau de base est fondu de telle manière que la poudre d'alliage soit alliée ou soit déposée par soudage.

3. Procédé selon l'une quelconque des revendications précédentes, **caractérisé en ce que** la poudre d'alliage ou au moins un constituant de la poudre d'alliage est préchauffé avant son introduction dans le bain de fusion.

4. Procédé selon l'une quelconque des revendications précédentes, **caractérisé en ce que** le matériau de base est préchauffé avant la production du bain de fusion.

5. Procédé selon l'une quelconque des revendications précédentes, **caractérisé en ce que** le matériau de base est fondu en un bain de fusion avec une profondeur ≤0,2 mm.

6. Procédé selon l'une quelconque des revendications précédentes, **caractérisé en ce que** l'on choisit, pour au moins un constituant de la poudre d'alliage, du silicium avec une taille de particules de 35 µm à 100 µm, de préférence de 50 µm.

7. Procédé selon l'une quelconque des revendications précédentes, **caractérisé en ce qu'**un foyer de laser ou un point de fusion est guidé suivant un motif prédéterminé sur la face intérieure.

8. Procédé selon l'une quelconque des revendications précédentes, **caractérisé en ce qu'**un foyer de laser est déplacé avec une vitesse d'avance de ≥ 4000 mm/min.

9. Procédé selon l'une quelconque des revendications précédentes, **caractérisé en ce qu'**un foyer de laser est guidé sur la surface d'un alésage de cylindre d'un bloc moteur pour un piston avec des segments de piston afin de former une face de glissement pour le piston dans l'alésage de cylindre, de telle manière qu'il en résulte en direction axiale une distance prédéterminée entre des zones de la surface fondues avec une largeur de trace de laser, cette distance étant choisie égale ou supérieure à une épaisseur des segments de piston.

10. Procédé selon l'une quelconque des revendications précédentes, **caractérisé en ce qu'**un foyer de laser est guidé sur la surface d'un alésage de cylindre d'un bloc moteur pour un piston afin de former une face de glissement pour le piston dans l'alésage de cylindre, dans lequel on forme un revêtement jusqu'à environ 2 mm au-dessus d'un point mort haut du piston dans l'alésage de cylindre et jusqu'à environ 2 mm en dessous d'un point mort bas du piston dans l'alésage de cylindre.

11. Procédé selon l'une quelconque des revendications précédentes, **caractérisé en ce qu'**un foyer de laser est guidé sur la surface d'un alésage de cylindre d'un bloc moteur pour un piston afin de former une face de glissement pour le piston dans l'alésage de cylindre, dans lequel on forme un revêtement ponctuel, linéique ou superficiel, en dessous d'un point mort bas du piston dans l'alésage de cylindre, dans une zone d'une butée du piston ou dans une zone dans laquelle le piston change son appui.
